# EUROPÄISCHE PATENTSCHRIFT

(11) **EP 4 460 557 B1**
(45) Veröffentlichungstag und Bekanntmachung des Hinweises auf die Patenterteilung: **15.10.2025**
(21) Anmeldenummer: 22835584.8
(22) Anmeldetag: 08.12.2022
(51) Int. Cl.: C11D 3/37, C11D 3/00, C11D 11/00

(54) **FARBSCHÜTZENDE WASCHMITTEL**
COLOR-PROTECTING DETERGENTS
DÉTERGENTS PROTÉGEANT LES COULEURS

(30) Priorität: 06.01.2022 DE 102022200093
(43) Veröffentlichungstag der Anmeldung: 13.11.2024
(73) Patentinhaber: Henkel AG & Co. KGaA, 40589 Düsseldorf (DE)
(72) Erfinder: NEUBAUER, Kira, 42115 Wuppertal (DE); KROPF, Christian, 40724 Hilden (DE); MAHNKE, Janice, 42113 Wuppertal (DE); SCHAEFER, Elke, 40721 Hilden (DE); FALENSKI, Laura, 41466 Neuss (DE)
(86) Internationale Anmeldenummer: PCT/EP2022/084890
(87) Internationale Veröffentlichungsnummer: WO 2023/131463

(56) Entgegenhaltungen:
- WO-A1-2004/048506
- US-A1- 2017 247 638
- US-B2- 9 637 596
- FILIPOVIC VUK V ET AL: "Biocompatible and degradable scaffolds based on 2-hydroxyethyl methacrylate, gelatin and poly(beta amino ester) crosslinkers", POLYMER TESTING, ELSEVIER, AMSTERDAM, NL, vol. 68, 17 April 2018 (2018-04-17), pages 270 - 278, XP085405512, ISSN: 0142-9418, DOI: 10.1016/J.POLYMERTESTING.2018.04.024

## Beschreibung

Die vorliegende Erfindung betrifft die Verwendung bestimmter Obligo(β-amino ester) als farbübertragungsinhibierende Wirkstoffe beim Waschen von Textilien und Waschmittel, welche derartige Wirkstoffe enthalten.

Waschmittel enthalten neben den für den Waschprozess unverzichtbaren Inhaltsstoffen wie Tensiden und Buildermaterialien in der Regel weitere Bestandteile, die man unter dem Begriff Waschhilfsstoffe zusammenfassen kann und die so unterschiedliche Wirkstoffgruppen wie Schaumregulatoren, Vergrauungsinhibitoren, Bleichmittel, Bleichaktivatoren und Enzyme umfassen. Zu derartigen Hilfsstoffen gehören auch Substanzen, welche verhindern sollen, dass gefärbte Textilien nach der Wäsche einen veränderten Farbeindruck hervorrufen. Diese Farbeindrucksveränderung gewaschener, d.h. sauberer, Textilien kann zum einen darauf beruhen, dass Farbstoffanteile durch den Waschprozess vom Textil entfernt werden ("Verblassen"), zum anderen können sich von andersfarbigen Textilien abgelöste Farbstoffe auf dem Textil niederschlagen ("Verfärben"). Der Verfärbungsaspekt kann auch bei ungefärbten Wäschestücken eine Rolle spielen, wenn diese zusammen mit farbigen Wäschestücken gewaschen werden. Um diese unerwünschten Nebeneffekte des Entfernens von Schmutz von Textilien durch Behandeln mit üblicherweise tensidhaltigen wässrigen Systemen zu vermeiden, enthalten Waschmittel, insbesondere wenn sie als sogenannte Color- oder Buntwaschmittel zum Waschen farbiger Textilien vorgesehen sind, Wirkstoffe, die das Ablösen von Farbstoffen vom Textil verhindern oder zumindest das Ablagern von abgelösten, in der Waschflotte befindlichen Farbstoffen auf Textilien vermeiden sollen. Viele der üblicherweise zum Einsatz kommenden Polymere haben eine derart hohe Affinität zu Farbstoffen, dass sie diese verstärkt von der gefärbten Faser ziehen, so dass es zu verstärkten Farbverlusten kommt.

Bekannte Farbübertragungsinhibitoren sind beispielsweise Polymere aus Vinylpyrrolidon, Vinylimidazol, Vinylpyridin-N-Oxid oder Copolymere aus diesen. Aus den internationalen Patentanmeldungen WO 2008/110469 A1 und WO 2007/019981 A1 sind die farbübertragungsinhibierenden Eigenschaften bestimmter Triazin-Derivate bekannt. WO 2004/048506 A1 offenbart Addukte von 2-Acrylamido-2-Methylpropansulfonsäure (AMPS) an 4-Vinylpyridin die eingesetzt werden als Farbübertragungsinhibtoren in Waschmitteln.

Überraschend wurde gefunden, dass Aza-Michael-Additionsprodukte von Aminen an Diester monoethylenisch ungesättigter Monocarbonsäuren im Waschprozess einen positiven Effekt auf die Farbübertragung haben und eine Anfärbung ungefärbter Textilien verhindern.

Aus D. M. Lynn, R. Langer, J. Am. Chem. Soc. 2000, 122, 10761-10768; D. M. Lynn, D.G. Anderson, D. Putnam, R. Langer, J. Am. Chem. Soc. 2001, 123, 8155-8156; J. Shen, S.-W. Huang, M. Liu, R.-X. Zhou, Polymer48 (2007) 675-681; V. V. Filipovic, B. D. Nedeljkovic, M. Vukomanivic, S. Lj. Tomic, Polymer Testing 68 (2018) 270-278; und der Patentschrift US 9 458 299 B1 ist die entsprechende Aza-Michael-Addition bekannt.

Gegenstand der Erfindung ist die Verwendung von Oligo(β-amino ester)n, erhältlich durch Aza-Michael-Addition von primären Monoaminen oder primären oder sekundären Diaminen an Diester aus monoethylenisch ungesättigten Monocarbonsäuren und Diolen, zur Vermeidung der Übertragung von Textilfarbstoffen von gefärbten Textilien auf ungefärbte oder andersfarbige Textilien bei deren gemeinsamer Wäsche in insbesondere tensidhaltigen wässrigen Lösungen.

Als primäre Monoamine werden insbesondere solche der allgemeinen Formel R-NH₂, als primäre Diamine werden insbesondere solche der Formel H₂N-CH₂-B-CH₂-NH₂ und als sekundäre Diamine werden insbesondere solche der Formel ausgewählt, in denen R für -CR¹R²R³ oder -(CR¹R²-CR¹R²-O)ₙ-R³ und B für einen aromatischen oder cycloaliphatischen Linker oder für -(CR¹R²)ₘ-, -(CR¹R²-O-CR¹R²)ₙ- oder -(CR¹R²-NR⁴-CR¹R²)ₒ- steht, in denen unabhängig voneinander R¹, R² und R³ für H, einen Methylrest, oder einen C₂-C₁₂-Alkylrest, der mit Hydroxyl-, Sulfanyl-Carboxyl-, Sulfonyl-, Carboxylat-, Sulfonat-, Ether-, Imin-, Ester-, Amid- oder Amin-Gruppen funktionalisiert sein kann und/oder heterozyklische Substituenten tragen kann, stehen, R⁴ für R³ oder R steht, m für eine Zahl von 0 bis 10, n für eine Zahl von 0 bis 40 und o für eine Zahl von 0 bis 30 steht, wobei m, n und o bei Einsatz von Amin-Mischungen auch nicht-ganzzahlige Werte aufweisen können und wobei R³ nicht H ist, wenn er an ein N-Atom gebunden ist. Bevorzugte aromatische Linker werden ausgewählt aus Diphenylmethan, Xylylen und deren Mischungen. Bevorzugte cycloaliphatische Linker werden ausgewählt aus Cyclohexan, 4,4'-Methylen-bis-cyclohexan und deren Mischungen. R¹ ist vorzugsweise H oder ein Alkylrest mit 1 bis 3 C-Atomen, darunter insbesondere der Methylrest, und/oder R² ist vorzugsweise H oder ein Alkylrest mit 1 bis 3 C-Atomen, darunter insbesondere der Methylrest, und/oder R³ ist vorzugsweise ein C₃-C₁₀-Alkylrest, der weiterhin vorzugsweise mit einer der genannten Gruppen funktionalisiert oder heterocyclisch substituiert ist. Bevorzugte heterozyklische Substituenten sind Imidazol und Pyrrolidon und deren Mischungen. Vorzugsweise ist m eine Zahl im Bereich von 1 bis 4, und/oder n eine Zahl im Bereich von 2 bis 4, und/oder o eine Zahl im Bereich von 2 bis 4.

Bevorzugte monoethylenisch ungesättigte Monocarbonsäuren sind Acrylsäure und Methacrylsäure und deren Mischungen.

Bevorzugte Diole werden aus denen der allgemeinen Formel HO-CHR'-A-CHR'-OH ausgewählt, in der A für einen aromatischen oder cycloaliphatischen Linker oder für -(CR¹R²)ₘ- oder -((CR⁵R⁶)ₚ-O-(CR⁵R⁶)_{q})ₙ- steht, in denen unabhängig voneinander R¹ und R² für H oder einen C₁-C₁₂-Alkylrest, R⁵ und R⁶ für H oder einen C₁-C₃-Alkylrest, R' für H oder einen Methylrest, m für eine Zahl von 0 bis 10, n für eine Zahl von 0 bis 30 und unabhängig voneinander p und q für Zahlen von 1 bis 3 stehen, wobei R¹ oder R² und/oder R⁵ oder R⁶ auch ein OH-Rest sein kann, wenn das sie tragende C-Atom an kein weiteres O-Atom gebunden ist und wobei m, n, p und q bei Einsatz von Diol-Mischungen auch nicht-ganzzahlige Werte aufweisen können. Bevorzugte aromatische Linker werden ausgewählt aus 4,4'-Isopropylidendiphenol, Dihydroxybenzol und deren Mischungen. Bevorzugte cycloaliphatische Linker werden ausgewählt aus Cyclohexandiol, Cyclohex-1,4-ylen-dimethanol und deren Mischungen. R¹ und/oder R² und/oder R⁵ und/oder R⁶ ist vorzugsweise H oder ein Alkylrest mit 1 bis 3 C-Atomen, darunter insbesondere der Methylrest. R' ist vorzugsweise H. Vorzugsweise ist m eine Zahl im Bereich von 1 bis 4, und/oder n eine Zahl im Bereich von 2 bis 4.

Die genannten Monocarbonsäuren und die genannten Diole können nach bekannten Verfahren miteinander verestert werden.

An die Ester können nach den oben zitierten literaturbekannten Vorschriften oder in Anlehnung an diese die genannten Amine addiert werden. Dadurch erhält man Oligo(β-amino ester) mit den Einheiten und/oder worin A, B, R und R' die oben angegebenen Bedeutungen haben und wobei lineare Oligo(β-amino ester) mit den Einheiten (I) aus der Umsetzung primärer Monoamine, lineare Oligo(β-amino ester) mit den Einheiten (II) aus der Umsetzung sekundärer Diamine und verzweigte Oligo(β-amino ester) mit den Einheiten (III) aus der Umsetzung primärer Diamine mit den Diestern der monoethylenisch ungesättigten Monocarbonsäuren entstehen. Durch den Einsatz von binären oder ternären Mischungen aus primären Monoaminen, sekundären Diaminen und primären Diaminen kann man Oligomere erhalten, welche zwei oder drei der verschiedenen Einheiten aufweisen. Bei gleichzeitigem Einsatz von verschieden substituierten Aminen, beispielsweise Aminoalkylpyrrolidon- und Aminoalkylimidazol-Verbindungen, in der 1,4-Addition lassen sich Zielverbindungen erhalten, in denen die Substitutionseinheiten, beispielsweise die Aminoalkylpyrrolidon- und die Aminoalkylimidazolreste, in statistischer Verteilung vorliegen. Die Aza-Michael-Addition wird vorzugsweise so geführt, dass man Oligomerisationsgrade im Bereich von 1 bis 30, insbesondere 2 bis 4 erhält.

Die so erhältlichen Wirkstoffe leisten bei beiden zuvor angesprochenen Aspekten der Farbkonstanz einen Beitrag, das heißt sie vermindern sowohl das Verfärben wie auch die Verblassung, wenn auch der Effekt der Verhinderung des Anfärbens, insbesondere beim Waschen weißer Textilien, am ausgeprägtesten ist. Ein weiterer Gegenstand der Erfindung ist daher die Verwendung von so erhältlichen Wirkstoffen zur Vermeidung der Veränderung des Farbeindrucks von gefärbten Textilien, vorzugsweise solchen, die aus Baumwolle bestehen oder Baumwolle enthalten, bei deren Wäsche in insbesondere tensidhaltigen wässrigen Lösungen. Unter der Veränderung des Farbeindrucks ist dabei nicht der Unterschied zwischen verschmutztem und sauberem Textil zu verstehen, sondern der Unterschied zwischen jeweils sauberem Textil vor und nach dem Waschvorgang. Ein weiterer Gegenstand der Erfindung ist daher ein Waschmittel, das Tensid sowie weitere übliche Inhaltsstoffe von Waschmitteln und einen oben definierten Oligo(β-amino ester) in farbübertragungsinhibierender Menge enthält. Unter einer farbübertragungsinhibierenden Menge soll dabei eine Menge verstanden werden, welche den Übertrag von Farbstoffen von gefärbten Textilien auf ungefärbte oder andersfarbige Textilien bei deren gemeinsamer Wäsche im Vergleich zu ansonsten gleichen Bedingungen bei Abwesenheit des Wirkstoffs signifikant erniedrigt. Die genannten farbübertragungsinhibierenden Wirkstoffe werden in Mengen von 0,01 Gew.-% bis 5 Gew.-%, insbesondere von 0,05 Gew.-% bis 0,5 Gew.-%, in Waschmitteln eingesetzt.

Ein weiterer Gegenstand der Erfindung ist ein Verfahren zum Waschen von weißen oder gefärbten Textilien in tensidhaltigen wässrigen Lösungen in Gegenwart von andersfarbigen Textilien, welches dadurch gekennzeichnet ist, dass man eine tensidhaltige wässrige Flotte einsetzt, die einen oben definierten Oligo(β-amino ester) enthält. In einem solchen Verfahren ist es möglich, zusammen mit dem gefärbten Textil auch weiße beziehungsweise ungefärbte Textilien zu waschen, ohne dass das weiße beziehungsweise ungefärbte Textil angefärbt wird. Vorzugsweise setzt man0,0003 g/l bis 0,16 g/l, insbesondere 0,0015 g/l bis 0,015 g/l des oben definierten Oligo(β-amino ester)s in der wässrigen Flotte ein.

Ein Waschmittel kann neben dem genannten Farbübertragungsinhibitor übliche mit diesem Bestandteil verträgliche Inhaltsstoffe enthalten. So kann es beispielsweise zusätzlich noch einen weiteren Farbübertragungsinhibitor, diesen dann vorzugsweise in Mengen von 0,1 Gew.-% bis 2 Gew.-%, insbesondere 0,2 Gew.-% bis 1 Gew.-%, enthalten, der in einer bevorzugten Ausgestaltung ausgewählt wird aus den Polymeren aus Vinylpyrrolidon, Vinylimidazol, Vinylpyridin-N-Oxid oder den Copolymeren aus diesen. Brauchbar sind sowohl Polyvinylpyrrolidone mit Molgewichten von 15 000 bis 50 000 wie auch Polyvinylpyrrolidone mit höheren Molgewichten von beispielsweise bis zu über 1 000 000, insbesondere von 1 500 000 bis 4000 000, N-Vinylimidazol/N-Vinylpyrrolidon-Copolymere, Polyvinyloxazolidone, Copolymere auf Basis von Vinylmonomeren und Carbonsäureamiden, pyrrolidongruppenhaltige Polyester und Polyamide, gepfropfte Polyamidoamine und Polyethylenimine, Polyamin-N-Oxid-Polymere, Polyvinylalkohole und Copolymere auf Basis von Acrylamidoalkenylsulfonsäuren. Eingesetzt werden können aber auch enzymatische Systeme, umfassend eine Peroxidase und Wasserstoffperoxid beziehungsweise eine in Wasser Wasserstoffperoxid-liefernde Substanz. Der Zusatz einer Mediatorverbindung für die Peroxidase, zum Beispiel eines Acetosyringons, eines Phenolderivats oder eines Phenotiazins oder Phenoxazins, ist in diesem Fall bevorzugt, wobei auch zusätzlich obengenannte polymere Farbübertragungsinhibitorwirkstoffe eingesetzt werden können. Polyvinylpyrrolidon weist zum Einsatz in erfindungsgemäßen Mitteln vorzugsweise eine durchschnittliche (Gewichtsmittel) Molmasse im Bereich von 10 000 bis 60 000, insbesondere im Bereich von 25 000 bis 50 000 auf. Unter den Copolymeren sind solche aus Vinylpyrrolidon und Vinylimidazol im Molverhältnis 5:1 bis 1:1 mit einer durchschnittlichen (Gewichtsmittel) Molmasse im Bereich von 5 000 bis 50 000, insbesondere 10 000 bis 20 000 bevorzugt.

Waschmittel, die als insbesondere pulverförmige Feststoffe, in nachverdichteter Teilchenform, als homogene Lösungen oder Suspensionen vorliegen können, können außer dem erfindungsgemäß eingesetzten Wirkstoff im Prinzip alle bekannten und in derartigen Mitteln üblichen Inhaltsstoffe enthalten. Die erfindungsgemäßen Mittel enthalten Inhaltsstoffe ausgewählt aus Buildersubstanzen, oberflächenaktive Tenside, Bleichmittel auf Basis organischer und/oder anorganischer Persauerstoffverbindungen, Bleichaktivatoren, wassermischbare organische Lösungsmittel, Enzyme, Sequestrierungsmittel, Elektrolyte, pH-Regulatoren und weitere Hilfsstoffe, wie optische Aufheller, Vergrauungsinhibitoren, Schaumregulatoren sowie Farb- und Duftstoffen.

Die Mittel gemäss der Erfindung enthalten ein Tensid oder mehrere Tenside, wobei insbesondere anionische Tenside, nichtionische Tenside und deren Gemische, aber auch kationische, zwitterionische und amphotere Tenside in Frage kommen.

Geeignete nichtionische Tenside sind insbesondere Alkylglykoside und Ethoxylierungs- und/oder Propoxylierungsprodukte von Alkylglykosiden oder linearen oder verzweigten Alkoholen mit jeweils 12 bis 18 C-Atomen im Alkylteil und 3 bis 20, vorzugsweise 4 bis 10 Alkylethergruppen. Weiterhin sind entsprechende Ethoxylierungs- und/oder Propoxylierungsprodukte von N-Alkyl-aminen, vicinalen Diolen, Fettsäureestern und Fettsäureamiden, die hinsichtlich des Alkylteils den genannten langkettigen Alkoholderivaten entsprechen, sowie von Alkylphenolen mit 5 bis 12 C-Atomen im Alkylrest brauchbar.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann beziehungsweise lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohole mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 7 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Zusätzlich zu diesen nichtionischen Tensiden können auch Fettalkohole mit mehr als 12 EO eingesetzt werden. Beispiele hierfür sind (Talg-) Fettalkohole mit 14 EO, 16 EO, 20 EO, 25 EO, 30 EO oder 40 EO. Insbesondere in Mitteln für den Einsatz in maschinellen Verfahren werden üblicherweise extrem schaumarme Verbindungen eingesetzt. Hierzu zählen vorzugsweise C₁₂-C₁₈-Alkylpolyethylenglykol-polypropylenglykolether mit jeweils bei zu 8 Mol Ethylenoxid- und Propylenoxideinheiten im Molekül. Man kann aber auch andere bekannt schaumarme nichtionische Tenside verwenden, wie zum Beispiel C₁₂-C₁₈-Alkylpolyethylenglykol-polybuty-lenglykolether mit jeweils bis zu 8 Mol Ethylenoxid- und Butylenoxideinheiten im Molekül sowie endgruppenverschlossene Alkylpolyalkylenglykolmischether. Besonders bevorzugt sind auch die hydroxylgruppenhaltigen alkoxylierten Alkohole, sogenannte Hydroxymischether. Zu den nichtionischen Tensiden zählen auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl - die als analytisch zu bestimmende Größe auch gebrochene Werte annehmen kann - zwischen 1 und 10; vorzugsweise liegt x bei 1,2 bis 1,4. Ebenfalls geeignet sind Polyhydroxyfettsäureamide der Formel IV, in der R¹CO für einen aliphatischen Acylrest mit 6 bis 22 Kohlenstoffatomen, R² für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht:

Vorzugsweise leiten sich die Polyhydroxyfettsäureamide von reduzierenden Zuckern mit 5 oder 6 Kohlenstoffatomen, insbesondere von der Glucose ab. Zur Gruppe der Polyhydroxyfettsäureamide gehören auch Verbindungen der Formel (V), in der R³ für einen linearen oder verzweigten Alkyl- oder Alkenylrest mit 7 bis 12 Kohlenstoffatomen, R⁴ für einen linearen, verzweigten oder cyclischen Alkylenrest oder einen Arylenrest mit 2 bis 8 Kohlenstoffatomen und R⁵ für einen linearen, verzweigten oder cyclischen Alkylrest oder einen Arylrest oder einen Oxy-Alkylrest mit 1 bis 8 Kohlenstoffatomen steht, wobei C₁-C₄-Alkyl- oder Phenylreste bevorzugt sind, und [Z] für einen linearen Polyhydroxyalkylrest, dessen Alkylkette mit mindestens zwei Hydroxylgruppen substituiert ist, oder alkoxylierte, vorzugsweise ethoxylierte oder propoxylierte Derivate dieses Restes steht. [Z] wird auch hier vorzugsweise durch reduktive Aminierung eines Zuckers wie Glucose, Fructose, Maltose, Lactose, Galactose, Mannose oder Xylose erhalten. Die N-Alkoxy- oder N-Aryloxy-substituierten Verbindungen können durch Umsetzung mit Fettsäuremethylestern in Gegenwart eines Alkoxids als Katalysator in die gewünschten Polyhydroxyfettsäureamide überführt werden. Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen und/oder Alkylglykosiden, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester. Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole, insbesondere nicht mehr als die Hälfte davon. Als weitere Tenside kommen sogenannte Gemini-Tenside in Betracht. Hierunter werden im Allgemeinen solche Verbindungen verstanden, die zwei hydrophile Gruppen pro Molekül besitzen. Diese Gruppen sind in der Regel durch einen sogenannten "Spacer" voneinander getrennt. Dieser Spacer ist in der Regel eine Kohlenstoffkette, die lang genug sein sollte, dass die hydrophilen Gruppen einen ausreichenden Abstand haben, damit sie unabhängig voneinander agieren können. Derartige Tenside zeichnen sich im Allgemeinen durch eine ungewöhnlich geringe kritische Micellkonzentration und die Fähigkeit, die Oberflächenspannung des Wassers stark zu reduzieren, aus. In Ausnahmefällen werden unter dem Ausdruck Gemini-Tenside nicht nur derartig "dimere", sondern auch entsprechend "trimere" Tenside verstanden. Geeignete Gemini-Tenside sind beispielsweise sulfatierte Hydroxymischether oder Dimeralkohol-bis- und Trimeralkohol-tris-sulfate und -ethersulfate. Endgruppenverschlossene dimere und trimere Mischether zeichnen sich insbesondere durch ihre Bi- und Multifunktionalität aus. So besitzen die genannten endgruppenverschlossenen Tenside gute Netzeigenschaften und sind dabei schaumarm, so dass sie sich insbesondere für den Einsatz in maschinellen Wasch- oder Reinigungsverfahren eignen. Eingesetzt werden können aber auch Gemini-Polyhydroxyfettsäureamide oder Poly-Polyhydroxyfettsäureamide.

Geeignete anionische Tenside sind insbesondere Seifen und solche, die Sulfat- oder Sulfonat-Gruppen enthalten. Als Tenside vom Sulfonat-Typ kommen vorzugsweise C₉-C₁₃-Alkylbenzolsulfonate, Olefinsulfonate, das heißt Gemische aus Alken- und Hydroxyalkansulfonaten sowie Disulfonaten, wie man sie beispielsweise aus C₁₂-C₁₈-Monoolefinen mit end- oder innenständiger Doppelbindung durch Sulfonieren mit gasförmigem Schwefeltrioxid und anschließende alkalische oder saure Hydrolyse der Sulfonierungsprodukte erhält, in Betracht. Geeignet sind auch Alkansulfonate, die aus C₁₂-C₁₈-Alkanen beispielsweise durch Sulfochlorierung oder Sulfoxidation mit anschließender Hydrolyse beziehungsweise Neutralisation gewonnen werden. Geeignet sind auch die Ester von α-Sulfofettsäuren (Estersulfonate), zum Beispiel die α-sulfonierten Methylester der hydrierten Kokos-, Palmkern- oder Talgfettsäuren, die durch α-Sulfonierung der Methylester von Fettsäuren pflanzlichen und/oder tierischen Ursprungs mit 8 bis 20 C-Atomen im Fettsäuremolekül und nachfolgende Neutralisation zu wasserlöslichen Mono-Salzen hergestellt werden, in Betracht. Vorzugsweise handelt es sich hierbei um die α-sulfonierten Ester der hydrierten Kokos-, Palm-, Palmkern- oder Talgfettsäuren, wobei auch Sulfonierungsprodukte von ungesättigten Fettsäuren, beispielsweise Ölsäure, in geringen Mengen, vorzugsweise in Mengen nicht oberhalb etwa 2 bis 3 Gew.-%, vorhanden sein können. Insbesondere sind α-Sulfofettsäurealkylester bevorzugt, die eine Alkylkette mit nicht mehr als 4 C-Atomen in der Estergruppe aufweisen, beispielsweise Methylester, Ethylester, Propylester und Butylester. Mit besonderem Vorteil werden die Methylester der α-Sulfofettsäuren (MES), aber auch deren verseifte Disalze eingesetzt. Weitere geeignete Aniontenside sind sulfierte Fettsäureglycerinester, welche Mono-, Di- und Triester sowie deren Gemische darstellen, wie sie bei der Herstellung durch Veresterung durch ein Monoglycerin mit 1 bis 3 Mol Fettsäure oder bei der Umesterung von Triglyceriden mit 0,3 bis 2 Mol Glycerin erhalten werden. Als Alk(en)ylsulfate werden die Alkali- und insbesondere die Natriumsalze der Schwefelsäurehalbester der C₁₂-C₁₈-Fettalkohole beispielsweise aus Kokosfettalkohol, Talgfettalkohol, Lauryl-, Myristyl-, Cetyl- oder Stearylalkohol oder der C₁₀-C₂₀-Oxoalkohole und diejenigen Halbester sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind C₁₂-C₁₆-Alkylsulfate und C₁₂-C₁₅-Alkylsulfate sowie C₁₄-C₁₅-Alkylsulfate insbesondere bevorzugt. Geeignet sind auch die Schwefelsäuremonoester der mit 1 bis 6 Mol Ethylenoxid ethoxylierten geradkettigen oder verzweigten C₇-C₂₁-Alkohole, wie 2-Methylverzweigte C₉-C₁₁-Alkohole mit im Durchschnitt 3,5 Mol Ethylenoxid (EO) oder C₁₂-C₁₈-Fettalkohole mit 1 bis 4 EO. Zu den bevorzugten Aniontensiden gehören auch die Salze der Alkylsulfobernsteinsäure, die auch als Sulfosuccinate oder als Sulfobernsteinsäureester bezeichnet werden, und die Monoester und/oder Diester der Sulfobernsteinsäure mit Alkoholen, vorzugsweise Fettalkoholen und insbesondere ethoxylierten Fettalkoholen darstellen. Bevorzugte Sulfosuccinate enthalten C₈- bis C₁₈-Fettalkoholreste oder Mischungen aus diesen. Insbesondere bevorzugte Sulfosuccinate enthalten einen Fettalkoholrest, der sich von ethoxylierten Fettalkoholen ableitet, die für sich betrachtet nichtionische Tenside darstellen. Dabei sind wiederum Sulfosuccinate, deren Fettalkohol-Reste sich von ethoxylierten Fettalkoholen mit eingeengter Homologenverteilung ableiten, besonders bevorzugt. Ebenso ist es auch möglich, Alk(en)ylbernsteinsäure mit vorzugsweise 8 bis 18 Kohlenstoffatomen in der Alk(en)ylkette oder deren Salze einzusetzen. Als weitere anionische Tenside kommen Fettsäure-Derivate von Aminosäuren, beispielsweise von N-Methyltaurin (Tauride) und/oder von N-Methylglycin (Sarkoside) in Betracht. Insbesondere bevorzugt sind dabei die Sarkoside beziehungsweise die Sarkosinate und hier vor allem Sarkosinate von höheren und gegebenenfalls einfach oder mehrfach ungesättigten Fettsäuren wie Oleylsarkosinat. Als weitere anionische Tenside kommen insbesondere Seifen in Betracht. Geeignet sind insbesondere gesättigte Fettsäureseifen, wie die Salze der Laurinsäure, Myristinsäure, Palmitinsäure, Stearinsäure, hydrierten Erucasäure und Behensäure sowie insbesondere aus natürlichen Fettsäuren, zum Beispiel Kokos-, Palmkern- oder Talgfettsäuren, abgeleitete Seifengemische. Zusammen mit diesen Seifen oder als Ersatzmittel für Seifen können auch die bekannten Alkenylbernsteinsäuresalze eingesetzt werden.

Die anionischen Tenside, einschließlich der Seifen, können in Form ihrer Natrium-, Kalium- oder Ammoniumsalze sowie als lösliche Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze vor. Tenside sind in Waschmitteln in Mengenanteilen von normalerweise 1 Gew.-% bis 50 Gew.-%, insbesondere von 5 Gew.-% bis 30 Gew.-%, enthalten.

Ein Waschmittel enthält vorzugsweise mindestens einen wasserlöslichen und/oder wasserunlöslichen, organischen und/oder anorganischen Builder. Zu den wasserlöslichen organischen Buildersubstanzen gehören Polycarbonsäuren, insbesondere Citronensäure und Zuckersäuren, monomere und polymere Aminopolycarbonsäuren, insbesondere Methylglycindiessigsäure, Nitrilotriessigsäure und Ethylendiamintetraessigsäure sowie Polyasparaginsäure, Polyphosphonsäuren, insbesondere Aminotris(methylenphosphonsäure), Ethylendiamintetrakis(methylenphosphonsäure) und 1-Hydroxyethan-1,1-diphosphonsäure, polymere Hydroxyverbindungen wie Dextrin sowie polymere (Poly-)carbonsäuren, insbesondere die durch Oxidation von Polysacchariden beziehungsweise Dextrinen zugänglichen Polycarboxylate, polymere Acrylsäuren, Methacrylsäuren, Maleinsäuren und Mischpolymere aus diesen, die auch geringe Anteile polymerisierbarer Substanzen ohne Carbonsäurefunktionalität einpolymerisiert enthalten können. Die relative Molekülmasse der Homopolymeren ungesättigter Carbonsäuren liegt im allgemeinen zwischen 3 000 g/mol und 200 000 g/mol, die der Copolymeren zwischen 2 000 g/mol und 200 000 g/mol, vorzugsweise 30 000 g/mol bis 120 000 g/mol, jeweils bezogen auf freie Säure. Ein besonders bevorzugtes Acrylsäure-Maleinsäure-Copolymer weist eine relative Molekülmasse von 30 000 g/mol bis 100 000 g/mol auf. Handelsübliche Produkte sind zum Beispiel Sokalan^{®} CP 5, CP 10 und PA 30 der Firma BASF. Geeignete, wenn auch weniger bevorzugte Verbindungen dieser Klasse sind Copolymere der Acrylsäure oder Methacrylsäure mit Vinylethern, wie Vinylmethylethern, Vinylester, Ethylen, Propylen und Styrol, in denen der Anteil der Säure mindestens 50 Gew.-% beträgt. Als wasserlösliche organische Buildersubstanzen können auch Terpolymere eingesetzt werden, die als Monomere zwei ungesättigte Säuren und/oder deren Salze sowie als drittes Monomer Vinylalkohol und/oder einem veresterten Vinylalkohol oder ein Kohlenhydrat enthalten. Das erste saure Monomer beziehungsweise dessen Salz leitet sich von einer monoethylenisch ungesättigten C₃-C₈-Carbonsäure und vorzugsweise von einer C₃-C₄-Monocarbonsäure, insbesondere von (Meth)-acrylsäure ab. Das zweite saure Monomer beziehungsweise dessen Salz kann ein Derivat einer C₄-C₈-Dicarbonsäure, wobei Maleinsäure besonders bevorzugt ist, und/oder ein Derivat einer Allylsulfonsäure, die in 2-Stellung mit einem Alkyl- oder Arylrest substituiert ist, sein. Derartige Polymere weisen im Allgemeinen eine relative Molekülmasse zwischen 1 000 g/mol und 200 000 g/mol auf. Weitere bevorzugte Copolymere sind solche, die als Monomere Acrolein und Acrylsäure/Acrylsäuresalze beziehungsweise Vinylacetat aufweisen. Die organischen Buildersubstanzen können, insbesondere zur Herstellung flüssiger Mittel, in Form wässriger Lösungen, vorzugsweise in Form 30- bis 50-gewichtsprozentiger wässriger Lösungen eingesetzt werden. Alle genannten Säuren werden in der Regel in Form ihrer wasserlöslichen Salze, insbesondere ihre Alkalisalze, eingesetzt.

Derartige organische Buildersubstanzen können gewünschtenfalls in Mengen bis zu 40 Gew.-%, insbesondere bis zu 25 Gew.-% und vorzugsweise von 1 Gew.-% bis 8 Gew.-% enthalten sein. Mengen nahe der genannten Obergrenze werden vorzugsweise in pastenförmigen oder flüssigen, insbesondere wasserhaltigen, erfindungsgemäßen Mitteln eingesetzt.

Als wasserlösliche anorganische Buildermaterialien kommen insbesondere Alkalisilikate, Alkalicarbonate und Alkaliphosphate, die in Form ihrer alkalischen, neutralen oder sauren Natrium- oder Kaliumsalze vorliegen können, in Betracht. Beispiele hierfür sind Trinatriumphosphat, Tetranatriumdiphosphat, Dinatriumdihydrogendiphosphat, Pentanatriumtriphosphat, sogenanntes Natriumhexametaphosphat, oligomeres Trinatriumphosphat mit Oligomerisierungsgraden von 5 bis 1000, insbesondere 5 bis 50, sowie die entsprechenden Kaliumsalze beziehungsweise Gemische aus Natrium- und Kaliumsalzen. Als wasserunlösliche, wasserdispergierbare anorganische Buildermaterialien werden insbesondere kristalline oder amorphe Alkalialumosilikate, in Mengen von bis zu 50 Gew.-%, vorzugsweise nicht über 40 Gew.-% und in flüssigen Mitteln insbesondere von 1 Gew.-% bis 5 Gew.-%, eingesetzt. Unter diesen sind die kristallinen Natriumalumosilikate in Waschmittelqualität, insbesondere Zeolith A, P und gegebenenfalls X, allein oder in Mischungen, beispielsweise in Form eines Co-Kristallisats aus den Zeolithen A und X (Vegobond^{®} AX, ein Handelsprodukt der Condea Augusta S.p.A.), bevorzugt. Mengen nahe der genannten Obergrenze werden vorzugsweise in festen, teilchenförmigen Mitteln eingesetzt. Geeignete Alumosilikate weisen insbesondere keine Teilchen mit einer Korngröße über 30 µm auf und bestehen vorzugsweise zu wenigstens 80 Gew.-% aus Teilchen mit einer Größe unter 10 µm. Ihr Calciumbindevermögen liegt in der Regel im Bereich von 100 bis 200 mg CaO pro Gramm.

Geeignete Substitute beziehungsweise Teilsubstitute für das genannte Alumosilikat sind kristalline Alkalisilikate, die allein oder im Gemisch mit amorphen Silikaten vorliegen können. Die in den erfindungsgemäßen Mitteln als Gerüststoffe brauchbaren Alkalisilikate weisen vorzugsweise ein molares Verhältnis von Alkalioxid zu SiO₂ unter 0,95, insbesondere von 1:1,1 bis 1:12 auf und können amorph oder kristallin vorliegen. Bevorzugte Alkalisilikate sind die Natriumsilikate, insbesondere die amorphen Natriumsilikate, mit einem molaren Verhältnis Na₂O:SiO₂ von 1:2 bis 1:2,8. Als kristalline Silikate, die allein oder im Gemisch mit amorphen Silikaten vorliegen können, werden vorzugsweise kristalline Schichtsilikate der allgemeinen Formel Na₂SiₓO₂ₓ₊₁ · y H₂O eingesetzt, in der x, das sogenannte Modul, eine Zahl von 1,9 bis 22, insbesondere 1,9 bis 4 und y eine Zahl von 0 bis 33 ist und bevorzugte Werte für x 2, 3 oder 4 sind. Bevorzugte kristalline Schichtsilikate sind solche, bei denen x in der genannten allgemeinen Formel die Werte 2 oder 3 annimmt. Insbesondere sind sowohl ßals auch δ-Natriumdisilikate (Na₂Si₂O₅ · y H₂O) bevorzugt. Auch aus amorphen Alkalisilikaten hergestellte, praktisch wasserfreie kristalline Alkalisilikate der obengenannten allgemeinen Formel, in der x eine Zahl von 1,9 bis 2,1 bedeutet, können in erfindungsgemäßen Mitteln eingesetzt werden. In einer weiteren bevorzugten Ausführungsform erfindungsgemäßer Mittel wird ein kristallines Natriumschichtsilikat mit einem Modul von 2 bis 3 eingesetzt. Kristalline Natriumsilikate mit einem Modul im Bereich von 1,9 bis 3,5 werden in einer weiteren bevorzugten Ausführungsform erfindungsgemäßer Mittel eingesetzt. Kristalline schichtförmige Silikate sind käuflich erwerbbar, z.B. Na-SKS-1 (Na₂Si₂₂O₄₅·xH₂O, Kenyait), Na-SKS-2 (Na₂Si₁₄O₂₉·xH₂O, Magadiit), Na-SKS-3 (Na₂Si₈O₁₇·xH₂O) oder Na-SKS-4 (Na₂Si₄O₉·xH₂O, Makatit). Von diesen eignen sich vor allem Na-SKS-5 (α-Na₂Si₂O₅), Na-SKS-7 (ß-Na₂Si₂O₅, Natrosilit), Na-SKS-9 (NaHSi₂O₅·3H₂O), Na-SKS-10 (NaHSi₂O₅·3H₂O, Kanemit), Na-SKS-11 (t-Na₂Si₂O₅) und Na-SKS-13 (NaHSi₂O₅), insbesondere aber Na-SKS-6 (δ-Na₂Si₂O₅). In einer bevorzugten Ausgestaltung erfindungsgemäßer Mittel setzt man ein granulares Compound aus kristallinem Schichtsilikat und Citrat, aus kristallinem Schichtsilikat und oben genannter (co-)polymerer Polycarbonsäure, oder aus Alkalisilikat und Alkalicarbonat ein, wie es beispielsweise unter dem Namen Nabion^{®} 15 im Handel erhältlich ist. Buildersubstanzen sind normalerweise in Mengen bis zu 75 Gew.-%, insbesondere 5 Gew.-% bis 50 enthalten.

Als für den Einsatz in Waschmitteln geeignete Persauerstoffverbindungen kommen insbesondere organische Persäuren beziehungsweise persaure Salze organischer Säuren, wie Phthalimidopercapronsäure, Perbenzoesäure oder Salze der Diperdodecandisäure, Wasserstoffperoxid und unter den Waschbedingungen Wasserstoffperoxid abgebende anorganische Salze, zu denen Perborat, Percarbonat, Persilikat und/oder Persulfat wie Caroat gehören, in Betracht. Sofern feste Persauerstoffverbindungen eingesetzt werden sollen, können diese in Form von Pulvern oder Granulaten verwendet werden, die auch in im Prinzip bekannter Weise umhüllt sein können. Falls ein erfindungsgemäßes Mittel Persauerstoffverbindungen enthält, sind diese in Mengen von vorzugsweise bis zu 50 - Gew.-%, insbesondere von 5 Gew.-% bis 30 Gew.-%, vorhanden. Der Zusatz geringer Mengen bekannter Bleichmittelstabilisatoren wie beispielsweise von Phosphonaten, Boraten beziehungsweise Metaboraten und Metasilikaten sowie Magnesiumsalzen wie Magnesiumsulfat kann zweckdienlich sein.

Als Bleichaktivatoren können Verbindungen, die unter Perhydrolysebedingungen aliphatische Peroxocarbonsäuren mit vorzugsweise 1 bis 10 C-Atomen, insbesondere 2 bis 4 C-Atomen, und/oder gegebenenfalls substituierte Perbenzoesäure ergeben, eingesetzt werden. Geeignet sind Substanzen, die O- und/oder N-Acylgruppen der genannten C-Atomzahl und/oder gegebenenfalls substituierte Benzoylgruppen tragen. Bevorzugt sind mehrfach acylierte Alkylendiamine, insbesondere Tetraacetylethylendiamin (TAED), acylierte Triazinderivate, insbesondere 1,5-Diacetyl-2,4-dioxohexa-hydro-1,3,5-triazin (DADHT), acylierte Glykolurile, insbesondere Tetraacetylglykoluril (TAGU), N-Acylimide, insbesondere N-Nonanoylsuccinimid (NOSI), acylierte Phenolsulfonate, insbesondere n-Nonanoyl- oder Isononanoyloxybenzolsulfonat (n- oder iso-NOBS), Carbonsäureanhydride, insbesondere Phthalsäureanhydrid, acylierte mehrwertige Alkohole, insbesondere Triacetin, Ethylenglykoldiacetat, 2,5-Diacetoxy-2,5-dihydrofuran, Enolester sowie acetyliertes Sorbitol und Mannitol beziehungsweise deren Mischungen (SORMAN), acylierte Zuckerderivate, insbesondere Pentaacetylglukose (PAG), Pentaacetylfruktose, Tetraacetylxylose und Octaacetyllactose sowie acetyliertes, gegebenenfalls N-alkyliertes Glucamin und Gluconolacton, und/oder N-acylierte Lactame, beispielsweise N-Benzoylcaprolactam. Die hydrophil substituierten Acylacetale und die Acyllactame werden ebenfalls bevorzugt eingesetzt. Auch Kombinationen konventioneller Bleichaktivatoren können eingesetzt werden. Derartige Bleichaktivatoren können, insbesondere bei Anwesenheit obengenannter Wasserstoffperoxid-liefernder Bleichmittel, im üblichen Mengenbereich, vorzugsweise in Mengen von 0,5 Gew.-% bis 10 Gew.-%, insbesondere 1 Gew.-% bis 8 Gew.-%, bezogen auf gesamtes Mittel, enthalten sein, fehlen bei Einsatz von Percarbonsäure als alleinigem Bleichmittel jedoch vorzugsweise ganz.

Zusätzlich zu den konventionellen Bleichaktivatoren oder an deren Stelle können auch Sulfonimine und/oder bleichverstärkende Übergangsmetallsalze beziehungsweise Übergangsmetallkomplexe als sogenannte Bleichkatalysatoren enthalten sein.

Als in den Mitteln verwendbare Enzyme kommen solche aus der Klasse der Amylasen, Proteasen, Lipasen, Cutinasen, Pullulanasen, Hemicellulasen, Cellulasen, Oxidasen, Laccasen und Peroxidasen sowie deren Gemische in Frage. Besonders geeignet sind aus Pilzen oder Bakterien, wie Bacillus subtilis, Bacillus licheniformis, Bacillus lentus, Streptomyces griseus, Humicola lanuginosa, Humicola insolens, Pseudomonas pseudoalcaligenes, Pseudomonas cepacia oder Coprinus cinereus gewonnene enzymatische Wirkstoffe. Die Enzyme können an Trägerstoffen adsorbiert und/oder in Hüllsubstanzen eingebettet sein, um sie gegen vorzeitige Inaktivierung zu schützen. Sie sind in den erfindungsgemäßen Wasch- oder Reinigungsmitteln vorzugsweise in Mengen bis zu 5 Gew.-%, insbesondere von 0,2 Gew.-% bis 4 Gew.-%, enthalten. Falls das erfindungsgemäße Mittel Protease enthält, weist es vorzugsweise eine proteolytische Aktivität im Bereich von etwa 100 PE/g bis etwa 10 000 PE/g, insbesondere 300 PE/g bis 8000 PE/g auf. Falls mehrere Enzyme in dem erfindungsgemäßen Mittel eingesetzt werden sollen, kann dies durch Einarbeitung der zwei oder mehreren separaten beziehungsweise in bekannter Weise separat konfektionierten Enzyme oder durch zwei oder mehrere gemeinsam in einem Granulat konfektionierte Enzyme durchgeführt werden.

Zu den in den Waschmitteln, insbesondere wenn sie in flüssiger oder pastöser Form vorliegen, neben Wasser verwendbaren organischen Lösungsmitteln gehören Alkohole mit 1 bis 4 C-Atomen, insbesondere Methanol, Ethanol, Isopropanol und tert.-Butanol, Diole mit 2 bis 4 C-Atomen, insbesondere Ethylenglykol und Propylenglykol, sowie deren Gemische und die aus den genannten Verbindungsklassen ableitbaren Ether. Derartige wassermischbare Lösungsmittel sind in den erfindungsgemäßen Mitteln vorzugsweise in Mengen nicht über 30 Gew.-%, insbesondere von 6 Gew.-% bis 20 Gew.-%, vorhanden.

Zur Einstellung eines gewünschten, sich durch die Mischung der übrigen Komponenten nicht von selbst ergebenden pH-Werts können die erfindungsgemäßen Mittel system- und umweltverträgliche Säuren, insbesondere Citronensäure, Essigsäure, Weinsäure, Äpfelsäure, Milchsäure, Glykolsäure, Bernsteinsäure, Glutarsäure und/oder Adipinsäure, aber auch Mineralsäuren, insbesondere Schwefelsäure, oder Basen, insbesondere Ammonium- oder Alkalihydroxide, enthalten. Derartige pH-Regulatoren sind in den erfindungsgemäßen Mitteln in Mengen von vorzugsweise nicht über 20 Gew.-%, insbesondere von 1,2 Gew.-% bis 17 Gew.-%, enthalten.

Vergrauungsinhibitoren haben die Aufgabe, den von der Textilfaser abgelösten Schmutz in der Flotte suspendiert zu halten. Hierzu sind wasserlösliche Kolloide meist organischer Natur geeignet, beispielsweise Stärke, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich andere als die obengenannten Stärkederivate verwenden, zum Beispiel Aldehydstärken. Bevorzugt werden Celluloseether, wie Carboxymethylcellulose (Na-Salz), Methylcellulose, Hydroxyalkylcellulose und Mischether, wie Methylhydroxyethylcellulose, Methylhydroxypropylcellulose, Methylcarboxymethylcellulose und deren Gemische, beispielsweise in Mengen von 0,1 bis 5 Gew.-%, bezogen auf die Mittel, eingesetzt.

Waschmittel können als optische Aufheller beispielsweise Derivate der Diaminostilbendisulfonsäure beziehungsweise deren Alkalimetallsalze enthalten, obgleich sie für den Einsatz als Colorwaschmittel vorzugsweise frei von optischen Aufhellern sind. Geeignet sind zum Beispiel Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, zum Beispiel die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sul-fostyryl)-diphenyls. Auch Gemische der vorgenannten optischen Aufheller können verwendet werden.

Insbesondere beim Einsatz in maschinellen Verfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure oder Bisfettsäurealkylendiamiden. Mit Vorteilen werden auch Gemische aus verschiedenen Schauminhibitoren verwendet, zum Beispiel solche aus Silikonen, Paraffinen oder Wachsen. Vorzugsweise sind die Schauminhibitoren, insbesondere Silikon- und/oder Paraffin-haltige Schauminhibitoren, an eine granulare, in Wasser lösliche beziehungsweise dispergierbare Trägersubstanz gebunden. Insbesondere sind dabei Mischungen aus Paraffinen und Bistearylethylendiamid bevorzugt.

Die Herstellung fester Mittel bietet keine Schwierigkeiten und kann auf bekannte Weise, zum Beispiel durch Sprühtrocknen oder Granulation, erfolgen, wobei Enzyme und eventuelle weitere thermisch empfindliche Inhaltsstoffe wie zum Beispiel Bleichmittel gegebenenfalls später separat zugesetzt werden. Zur Herstellung von Mitteln mit erhöhtem Schüttgewicht, insbesondere im Bereich von 650 g/l bis 950 g/l, ist ein einen Extrusionsschritt aufweisendes Verfahren bevorzugt.

Zur Herstellung von Mitteln in Tablettenform, die einphasig oder mehrphasig, einfarbig oder mehrfarbig und insbesondere aus einer Schicht oder aus mehreren, insbesondere aus zwei Schichten bestehen können, geht man vorzugsweise derart vor, dass man alle Bestandteile - gegebenenfalls je einer Schicht - in einem Mischer miteinander vermischt und das Gemisch mittels herkömmlicher Tablettenpressen, beispielsweise Exzenterpressen oder Rundläuferpressen, mit Presskräften im Bereich von etwa 50 bis 100 kN, vorzugsweise bei 60 bis 70 kN verpresst. Insbesondere bei mehrschichtigen Tabletten kann es von Vorteil sein, wenn mindestens eine Schicht vorverpresst wird. Dies wird vorzugsweise bei Presskräften zwischen 5 und 20 kN, insbesondere bei 10 bis 15 kN durchgeführt. Man erhält so problemlos bruchfeste und dennoch unter Anwendungsbedingungen ausreichend schnell lösliche Tabletten mit Bruch- und Biegefestigkeiten von normalerweise 100 bis 200 N, bevorzugt jedoch über 150 N. Vorzugsweise weist eine derart hergestellte Tablette ein Gewicht von 10 g bis 50 g, insbesondere von 15 g bis 40 g auf. Die Raumform der Tabletten ist beliebig und kann rund, oval oder eckig sein, wobei auch Zwischenformen möglich sind. Ecken und Kanten sind vorteilhafterweise abgerundet. Runde Tabletten weisen vorzugsweise einen Durchmesser von 30 mm bis 40 mm auf. Insbesondere die Größe von eckig oder quaderförmig gestalteten Tabletten, welche überwiegend über die Dosiervorrichtung der Waschmaschine eingebracht werden, ist abhängig von der Geometrie und dem Volumen dieser Dosiervorrichtung. Beispielhaft bevorzugte Ausführungsformen weisen eine Grundfläche von (20 bis 30 mm) x (34 bis 40 mm), insbesondere von 26x36 mm oder von 24x38 mm auf.

Flüssige beziehungsweise pastöse Mittel in Form von übliche Lösungsmittel enthaltenden Lösungen werden in der Regel durch einfaches Mischen der Inhaltsstoffe, die in Substanz oder als Lösung in einen automatischen Mischer gegeben werden können, hergestellt.

### Beispiele

### Beispiel 1: Herstellung von Poly(N-(3-Aminopropyl)-2-pyrrolidon-co-1-(3-Aminopropyl)imidazol-co-Di(ethylenglycol)diacrylat) (P1)

Zu einer Lösung von 4,9 g Diethylenglycol-Diacrylat in 30 ml Tetrahydrofuran (THF) wurden bei Raumtemperatur 1,58 g N-(3-Aminopropyl)-2-pyrrolidon und 1,28 g 1-(3-Aminopropyl)-imidazol zugegeben. Die Reaktionslösung wurde auf 75 °C erwärmt und für 7 Tage bei dieser Temperatur belassen. Anschließend wurden 0,4 g N-(3-Aminopropyl)-2-pyrrolidon und 0,32 g 1-(3-Aminopropyl)-imidazol zugegeben und die Reaktionsmischung wurde für weitere 24 Stunden bei 75 °C gerührt. Nach Abkühlen auf Raumtemperatur wurde der in der Reaktionsmischung entstandene Feststoff abfiltriert und das Filtrat mit 400 ml Hexan versetzt. Das sich abscheidende braunorangene Öl wurde durch Abdekantieren vom Lösemittel befreit und bei 40 °C im Vakuumtrockenschrank getrocknet. Man erhielt 7,4 g (87% d. Th.) P1.

### GPC in Wasser: M_{w} 600 g/mol und Mₙ 300 g/mol

### Beispiel 2: Herstellung von Poly(N-(3-Aminopropyl)-2-pyrrolidon-co-1-(3-Aminopropyl)imidazol-co-Triglyceroldiacrylat) (P2)

Zu einer Lösung von 7,0 g Triglycerol-Diacrylat in 30 ml THF wurden bei Raumtemperatur 1,58 g N-(3-Aminopropyl)-2-pyrrolidon und 1,28 g 1-(3-Aminopropyl) imidazol zugegeben. Die Reaktionslösung wurde 48 Stunden lang auf 75 °C erwärmt. Dann wurde das Lösemittel abdekantiert, der Rückstand wurde in 30 ml Wasser gelöst und durch Eingießen in THF ausgefällt; das Lösemittel wurde abdekantiert und das ölige Produkt im Vakuumtrockenschrank getrocknet. Man erhielt 4,3 g (55% d. Th.) P2.

### GPC in Wasser: M_{w} 500 g/mol und Mₙ 200 g/mol

### Beispiel 3: Farbinhibierungsinhibierung

Der in der nachfolgenden Tabelle angegebene Farbgeber (gefärbtes Textil, das leicht Farbstoff abgibt) wurden in Gegenwart von weißem Baumwoll-Akzeptorgewebe (6cm x 16 cm; Wfk 11 A) bei 60°C 30 Minuten gewaschen. Danach wurde die Anfärbung des Baumwolltextils spektralphotometrisch bestimmt und nach ISO 105 A04 ausgewertet (SSR Noten auf einer Skala von 1 bis 5, 1 = starke Anfärbung, 5 = keine Anfärbung). Zum Einsatz kamen Waschflotten mit einem farbübertragungsinhibitorfreien wasserhaltigen Flüssigwaschmittel (F; Konzentration 3,5 g/l) oder mit gleichen Mengen ansonsten identisch zusammengesetzter Mittel, denen man unter Verminderung der Wassermenge eines der Polymere P1 oder P2 zugesetzt hatte. Man erhielt folgende SSR-Noten (jeweils Mittelwert aus 2-fach - Bestimmung):

**Tabelle 1: Ergebnisse des Farbinhibierungsinhibierung**

| Farbgeber | F | F + P1 | F + P2 |
|---|---|---|---|
| Direct Red 83:1, EMPA | 3,1 | 4,3 | 3,9 |

Man erkennt, dass im Vergleich zum Waschmittel ohne Zusatz der erfindungswesentlichen Oligo(β-amino ester) die weißen Textilien beim Waschen mit Oligo(β-amino ester)-Zusatz weniger stark angefärbt wurden.

## Patentansprüche

1. Verwendung von Oligo(β-amino ester)n, erhältlich durch Aza-Michael-Addition von primären Monoaminen oder primären oder sekundären Diaminen an Diester aus monoethylenisch ungesättigten Monocarbonsäuren und Diolen, zur Vermeidung der Übertragung von Textilfarbstoffen von gefärbten Textilien auf ungefärbte oder andersfarbige Textilien bei deren gemeinsamer Wäsche in insbesondere tensidhaltigen wässrigen Lösungen.

2. Verwendung von Oligo(β-amino ester)n, erhältlich durch Aza-Michael-Addition von primären Monoaminen oder primären oder sekundären Diaminen an Diester aus monoethylenisch ungesättigten Monocarbonsäuren und Diolen, zur Vermeidung der Veränderung des Farbeindrucks von gefärbten Textilien bei deren Wäsche in insbesondere tensidhaltigen wässrigen Lösungen.

3. Verfahren zum Waschen von weißen oder gefärbten Textilien in tensidhaltigen wässrigen Lösungen in Gegenwart von andersfarbigen Textilien, **dadurch gekennzeichnet, dass** man eine tensidhaltige wässrige Flotte einsetzt, die einen Oligo(β-amino ester), erhältlich durch Aza-Michael-Addition von primären Monoaminen oder primären oder sekundären Diaminen an Diester aus monoethylenisch ungesättigten Monocarbonsäuren und Diolen, enthält.

4. Verfahren nach Anspruch 3, **dadurch gekennzeichnet, dass** man 0,0003 g/l bis 0,16 g/l, insbesondere 0,0015 g/l bis 0,015 g/l des Oligo(β-amino ester)s in der wässrigen Flotte einsetzt.

5. Waschmittel, enthaltend Tensid sowie weitere übliche Inhaltsstoffe von Waschmitteln, **dadurch gekennzeichnet, dass** es einen Oligo(β-amino ester), erhältlich durch Aza-Michael-Addition von primären Monoaminen oder primären oder sekundären Diaminen an Diester aus monoethylenisch ungesättigten Monocarbonsäuren und Diolen, in farbübertragungsinhibierender Menge enthält; wobei die weiteren üblichen Inhaltsstoffe von Waschmitteln ausgewählt sind aus Buildersubstanzen, oberflächenaktiven Tensiden, Bleichmitteln auf Basis organischer und/oder anorganischer Persauerstoffverbindungen, Bleichaktivatoren, wassermischbaren organischen Lösungsmitteln, Enzymen, Sequestrierungsmitteln, Elektrolyten, pH-Regulatoren optischen Aufhellern, Vergrauungsinhibitoren, Schaumregulatoren sowie Farb- und Duftstoffen und
wobei die Menge an Oligo(β-amino ester) von 0,01 Gew.-% bis 5 Gew.-%, bezogen auf das gesamte Waschmittel, beträgt.

6. Mittel nach Anspruch 5, **dadurch gekennzeichnet, dass** es den Oligo(β-amino ester) in Mengen von 0,05 Gew.-% bis 0,5 Gew.-% enthält.

7. Mittel nach Anspruch 5 oder 6, **dadurch gekennzeichnet, dass** es zusätzlich einen weiteren Farbübertragungsinhibitor, ausgewählt aus den Polymeren aus Vinylpyrrolidon, Vinylimidazol, Vinylpyridin-N-Oxid oder den Copolymeren aus diesen, enthält.

8. Verwendung nach Anspruch 1 oder 2, Verfahren nach Anspruch 3 oder 4, oder Mittel nach einem der Ansprüche 5 bis 7, **dadurch gekennzeichnet, dass** als primäre Monoamine solche der allgemeinen Formel R-NH₂, als primäre Diamine solche der Formel H₂N-CH₂-B-CH₂-NH₂ und als sekundäre Diamine solche der Formel ausgewählt werden, in denen R für - CR¹R²R³ oder -(CR¹R²-CR¹R²-O)ₙ-R³ und B für einen aromatischen oder cycloaliphatischen Linker oder für -(CR¹R²)ₘ-, -(CR¹R²-O-CR¹R²)ₙ- oder -(CR¹R²-NR⁴-CR¹R²)ₒ- steht, in denen unabhängig voneinander R¹, R² und R³ für H, einen Methylrest, oder einen C₂-C₁₂-Alkylrest, der mit Hydroxyl-, Sulfanyl- Carboxyl-, Sulfonyl-, Carboxylat-, Sulfonat-, Ether-, Imin-, Ester-, Amid- oder Amin-Gruppen funktionalisiert sein kann und/oder heterozyklische Substituenten tragen kann, stehen, R⁴ für R³ oder R steht, m für eine Zahl von 0 bis 10, n für eine Zahl von 0 bis 40 und o für eine Zahl von 0 bis 30 steht, wobei m, n und o bei Einsatz von Amin-Mischungen auch nicht-ganzzahlige Werte aufweisen können und wobei R³ nicht H ist, wenn er an ein N-Atom gebunden ist, und/oder **dadurch gekennzeichnet, dass** die monoethylenisch ungesättigte Monocarbonsäure Acrylsäure, Methacrylsäure oder deren Mischung ist, und/oder **dadurch gekennzeichnet, dass** die Diole aus denen der allgemeinen Formel HO-CHR'-A-CHR'-OH ausgewählt werden, in der A für einen aromatischen oder cycloaliphatischen Linker oder für -(CR¹R²)ₘ- oder -((CR⁵R⁶)ₚ-O-(CR⁵R⁶)_{q})ₙ-steht, in denen unabhängig voneinander R¹ und R² für H oder einen C₁-C₁₂-Alkylrest, R⁵ und R⁶ für H oder einen C₁-C₃-Alkylrest, R' für H oder einen Methylrest, m für eine Zahl von 0 bis 10, n für eine Zahl von 0 bis 30 und unabhängig voneinander p und q für Zahlen von 1 bis 3 stehen, wobei R¹ oder R² und/oder R⁵ oder R⁶ auch ein OH-Rest sein kann, wenn das sie tragende C-Atom an kein weiteres O-Atom gebunden ist und wobei m, n, p und q bei Einsatz von Diol-Mischungen auch nicht-ganzzahlige Werte aufweisen können.

9. Verwendung, Verfahren, oder Mittel nach Anspruch 8, **dadurch gekennzeichnet, dass** der Oligo(β-amino ester) Einheiten und/oder aufweist.

10. Verwendung, Verfahren, oder Mittel nach Anspruch 8 oder 9, **dadurch gekennzeichnet, dass** die heterozyklischen Substituenten aus Imidazol und Pyrrolidon und deren Mischungen ausgewählt werden.

## Claims

1. A use of oligo(ß-amino ester)s, obtained by aza-Michael addition of primary monoamines or primary or secondary diamines to diesters of monoethylenically unsaturated monocarboxylic acids and diols, in order to prevent the transfer of textile dyes from colored textiles to uncolored textiles or textiles of other colors when washed together in, in particular surfactant-containing, aqueous solutions.

2. A use of oligo(ß-amino ester)s, obtained by aza-Michael addition of primary monoamines or primary or secondary diamines to diesters of monoethylenically unsaturated monocarboxylic acids and diols, in order to prevent the color impression of colored textiles changing when washed in, in particular surfactant-containing, aqueous solutions.

3. A method for washing white or colored textiles in surfactant-containing aqueous solutions in the presence of textiles of other colors,
**characterized in that** a surfactant-containing aqueous liquor is used which contains an oligo(β-amino ester) obtained by aza-Michael addition of primary monoamines or primary or secondary diamines to diesters of monoethylenically unsaturated monocarboxylic acids and diols.

4. The method according to claim 3, **characterized in that** 0.0003 g/l to 0.16 g/l, in particular 0.0015 g/l to 0.015 g/l, of the oligo(β-amino ester) is used in the aqueous liquor.

5. A washing agent, containing surfactant as well as other conventional ingredients of washing agents, **characterized in that** it contains an oligo(β-amino ester), obtained by aza-Michael addition of primary monoamines or primary or secondary diamines to diesters of monoethylenically unsaturated monocarboxylic acids and diols in a dye-transfer-inhibiting amount;
the other conventional ingredients of washing agents being selected from builders, surface-active surfactants, bleaching agents based on organic and/or inorganic peroxygen compounds, bleach activators, water-miscible organic solvents, enzymes, sequestering agents, electrolytes, pH regulators, optical brighteners, graying inhibitors, foam regulators as well as dyes and fragrances and
the amount of oligo(ß-amino ester) being from 0.01 wt.% to 5 wt.%, based on the total washing agent.

6. The agent according to claim 5, **characterized in that** it contains the oligo(β-amino ester) in amounts from 0.05 wt.% to 0.5 wt.%.

7. The agent according to claim 5 or 6, **characterized in that** it additionally contains a further dye transfer inhibitor selected from the polymers of vinylpyrrolidone, vinylimidazole, vinylpyridine N-oxide, or the copolymers thereof.

8. The use according to claim 1 or 2, the method according to claim 3 or 4, or the agent according to one of claims 5 to 7, **characterized in that** those of the general formula R-NH₂ are selected as primary monoamines, those of the formula H₂N-CH₂-B-CH₂-NH₂ are selected as primary diamines and those of the formula are selected as secondary diamines, in which R represents - CR¹R²R³ or -(CR¹R²-CR¹R²-O)ₙ-R³ and B represents an aromatic or cycloaliphatic linker or -(CR¹R²)ₘ-, -(CR¹R²-O-CR¹R²)ₙ- or -(CR¹R²-NR⁴-CR¹R²)ₒ₋ in which, independently of each other, R¹, R² and R³ represent H, a methyl group, or a C₂-C₁₂ alkyl group which can be functionalized with hydroxyl, sulfanyl, carboxyl, sulfonyl, carboxylate, sulfonate, ether, imine, ester, amide or amine groups and/or can carry heterocyclic substituents, R⁴ represents R³ or R, m represents a number from 0 to 10, n represents a number from 0 to 40 and o represents a number from 0 to 30, where m, n and o can also have non-integer values when using amine mixtures and where R³ is not H when bonded to an N atom, and/or **characterized in that** the monoethylenically unsaturated monocarboxylic acid is acrylic acid, methacrylic acid or a mixture thereof, and/or **characterized in that** the diols are selected from those of the general formula HO-CHR'-A-CHR'-OH, in which A represents an aromatic or cycloaliphatic linker or -(CR¹R²)ₘ- or -((CR⁵R⁶)ₚ-O-(CR⁵R⁶)_{q})ₙ- in which, independently of one another, R¹ and R² represent H or a C₁-C₁₂ alkyl group, R⁵ and R⁶ represent H or a C₁-C₃ alkyl group, R' represents H or a methyl group, m represents a number from 0 to 10, n represents a number from 0 to 30 and, independently of one another, p and q represent numbers from 1 to 3, where R¹ or R² and/or R⁵ or R⁶ can also be an OH group if the C atom carrying it is not bonded to any other O atom and where m, n, p and q can also have non-integer values when using diol mixtures.

9. The use, method, or agent according to claim 8, **characterized in that** the oligo(β-amino ester) has units and/or

10. The use, method, or agent according to claim 8 or 9,
**characterized in that** the heterocyclic substituents are selected from imidazole, pyrrolidone, and mixtures thereof.

## Revendications

1. Utilisation d'oligo(ß-aminoesters) pouvant être obtenus par addition d'aza-Michael de monoamines primaires ou de diamines primaires ou secondaires sur des diesters d'acides monocarboxyliques à insaturation monoéthylénique et de diols, pour la prévention du transfert de colorants textiles de textiles teints sur des textiles non teints ou d'autres couleurs lors de leur lavage commun dans des solutions aqueuses contenant en particulier des tensioactifs.

2. Utilisation d'oligo(ß-aminoesters) pouvant être obtenus par addition d'aza-Michael de monoamines primaires ou de diamines primaires ou secondaires sur des diesters d'acides monocarboxyliques à insaturation monoéthylénique et de diols, pour la prévention de la modification de l'impression de couleur de textiles teints lors de leur lavage dans des solutions aqueuses contenant en particulier des tensioactifs.

3. Procédé pour le lavage de textiles blancs ou teints dans des solutions aqueuses contenant des tensioactifs en présence de textiles d'autres couleurs, **caractérisé en ce que** l'on utilise un bain aqueux contenant des tensioactifs qui contient un oligo(ß-aminoester) pouvant être obtenu par addition d'aza-Michael de monoamines primaires ou de diamines primaires ou secondaires sur des diesters d'acides monocarboxyliques à insaturation monoéthylénique et de diols.

4. Procédé selon la revendication 3, **caractérisé en ce que** l'on utilise 0,0003 g/l à 0,16 g/l, en particulier 0,0015 g/l à 0,015 g/l, de l'oligo(ß-aminoester) dans le bain aqueux.

5. Agent de lavage, contenant un tensioactif ainsi que d'autres ingrédients habituels d'agents de lavage, **caractérisé en ce qu'il** contient un oligo(ß-aminoester) pouvant être obtenu par addition d'aza-Michael de monoamines primaires ou de diamines primaires ou secondaires sur des diesters d'acides monocarboxyliques à insaturation monoéthylénique et de diols, en quantité inhibant le transfert de couleur ;
dans lequel les autres ingrédients habituels d'agents de lavage sont choisis parmi substances adjuvantes, tensioactifs actifs en surface, agents de blanchiment à base de composés peroxygénés organiques et/ou inorganiques, activateurs de blanchiment, solvants organiques miscibles à l'eau, enzymes, agents séquestrants, électrolytes, régulateurs du pH, azurants optiques, inhibiteurs de grisaillement, régulateurs de mousse ainsi que colorants et parfums et
dans lequel la quantité d'oligo(ß-aminoester) va de 0,01 % en poids à 5 % en poids, par rapport à l'agent de lavage en entier.

6. Agent selon la revendication 5, **caractérisé en ce qu'il** contient l'oligo(ß-aminoester) en des quantités allant de 0,05 % en poids à 0,5 % en poids.

7. Agent selon la revendication 5 ou 6, **caractérisé en ce qu'il** contient en outre un autre inhibiteur de transfert de couleur, choisi parmi les polymères de vinylpyrrolidone, vinylimidazole, vinylpyridine-N-oxyde ou leurs copolymères.

8. Utilisation selon la revendication 1 ou 2, procédé selon la revendication 3 ou 4, ou agent selon l'une des revendications 5 à 7, **caractérisés en ce que** sont choisies comme monoamines primaires celles de formule générale R-NH₂, sont choisies comme diamines primaires celles de formule H₂N-CH₂-B-CH₂-NH₂ et sont choisies comme diamines secondaires celles de formule où R représente -CR¹R²R³ ou -(CR¹R²-CR¹R²-O)ₙ-R³ et B représente un lieur aromatique ou cycloaliphatique ou représente -(CR¹R²)ₘ-, -(CR¹R²-O-CR¹R²)ₙ- ou -(CR¹R²-NR⁴-CR¹R²)ₒ-, où, indépendamment les uns des autres, R¹, R² et R³ représentent H, un radical méthyle, ou un radical alkyle en C₂-C₁₂ qui peut être fonctionnalisé par des groupes hydroxyle, sulfanyle, carboxyle, sulfonyle, carboxylate, sulfonate, éther, imine, ester, amide ou amine et/ou peut porter des substituants hétérocycliques, R⁴ représente R³ ou R, m représente un nombre allant de 0 à 10, n représente un nombre allant de 0 à 40 et o représente un nombre allant de 0 à 30, où m, n et o peuvent également présenter des valeurs non entières lors de l'utilisation de mélanges d'amines et où R³ ne représente pas H lorsqu'il est lié à un atome d'azote, et/ou **caractérisés en ce que** l'acide monocarboxylique à insaturation monoéthylénique est l'acide acrylique, l'acide méthacrylique ou leur mélange, et/ou **caractérisés en ce que** les diols sont choisis parmi ceux de formule générale HO-CHR'-A-CHR'-OH, où A représente un lieur aromatique ou cycloaliphatique ou représente -(CR¹R²)ₘ- ou -((CR⁵R⁶)ₚ-O-(CR⁵R⁶)_{q})ₙ-, où, indépendamment l'un de l'autre, R¹ et R² représentent H ou un radical alkyle en C₁-C₁₂, R⁵ et R⁶ représentent H ou un radical alkyle en C₁-C₃, R' représente H ou un radical méthyle, m représente un nombre allant de 0 à 10, n représente un nombre allant de 0 à 30 et, indépendamment l'un de l'autre, p et q représentent des nombres allant de 1 à 3, où R¹ ou R² et/ou R⁵ ou R⁶ peuvent également représenter un radical OH, lorsque l'atome de carbone qui les porte n'est lié à aucun autre atome d'oxygène, et où m, n, p et q peuvent également présenter des valeurs non entières lors de l'utilisation de mélanges de diols.

9. Utilisation, procédé ou agent selon la revendication 8, **caractérisés en ce que** l'oligo(ß-amino ester) présente des motifs et/ou

10. Utilisation, procédé, ou agent selon la revendication 8 ou 9, **caractérisés en ce que** les substituants hétérocycliques sont choisis parmi imidazole et pyrrolidone et leurs mélanges.
